# EUROPÄISCHE PATENTSCHRIFT

(11) **EP 0 925 196 B1**
(45) Veröffentlichungstag und Bekanntmachung des Hinweises auf die Patenterteilung: **15.11.2000**
(21) Anmeldenummer: 97941985.0
(22) Anmeldetag: 06.09.1997
(51) Int. Cl.: B41N 1/24

(54) **VERFAHREN ZUM HERSTELLEN EINER GEWEBEBAHN, INSBESONDERE FÜR EINE SIEBDRUCKFORM, SOWIE GEWEBE, INSBESONDERE SIEBDRUCKGEWEBE**
METHOD TO PRODUCE A FABRIC STRIP, ESPECIALLY FOR A SCREEN PRINTING FORM, AND FABRIC, ESPECIALLY SCREEN PRINTING FABRIC
PROCEDE POUR LA FABRICATION D'UNE BANDE DE TISSU, NOTAMMENT POUR UNE FORME DE SERIGRAPHIE, AINSI QUE TISSU NOTAMMENT TISSU DE SERIGRAPHIE

(30) Priorität: 13.09.1996 DE 19637267
(43) Veröffentlichungstag der Anmeldung: 30.06.1999
(73) Patentinhaber: Sefar AG, 9425 Thal/SG (CH)
(72) Erfinder: SCHILLING, Christian, CH-8472 Seuzach (CH); GMÜR, Hugo, CH-8404 Rorschacherberg (CH); LEHNER, Martin, CH-9032 Engelburg (CH)
(74) Vertreter: Hiebsch, Gerhard F., Dipl.-Ing.
(86) Internationale Anmeldenummer: EP9704844
(87) Internationale Veröffentlichungsnummer: WO9810940

(56) Entgegenhaltungen:
- WO-A-95/17534
- US-A- 4 042 466

## Beschreibung

Die Erfindung betrifft ein Verfahren zum Herstellen einer Gewebebahn, insbesondere für den Einsatz als Siebdruckform, aus einem nicht metallischen Gewebe, das mit einer Mantelschicht versehen und anschließend mit einem Metallüberzug galvanisch beschichtet wird. Zudem erfaßt die Erfindung ein Gewebe aus sich kreuzenden Strängen, insbesondere ein Siebdruckgewebe, das nach diesem Verfahren hergestellt ist.

Das Siebdruckverfahren ist -- Jahrhunderte nach seiner ersten Anwendung in China -- etwa seit dem 19. Jahrhundert in Europa bekannt; ein feinmaschiges Textil- oder Drahtgewebe wird in einem Siebdruckrahmen aufgespannt und an den bildfreien Bereichen farbundurchlässig abgedeckt. Neben manuellen Schnittschablonen -- etwa für Beschriftungen -- sind heute bevorzugt photographisch hergestellte Direkt- oder Indirektschablonen üblich; die Wahl der Schablonenart -- bei den Direktschablonen solche mit Emulsion, mit Direktfilm und Emulsion oder mit Direktfilm und Wasser -- bleibt dem Siebdrucker überlassen.

Um eine Siebdruckform herzustellen, bedarf es üblicherweise mehrerer Schritte. Zuerst wird ein Siebdruckgewebe über einem Druckrahmen aus Leichtmetall, Holz od.dgl. aufgespannt und in seiner Spannlage mit dem Druckrahmen verklebt. Eine Reinigung des Gewebes ermöglicht das anschließende Auftragen einer lichtempfindlichen Emulsion, beispielsweise unter Einsatz einer Beschichtungsrinne manuell oder maschinell mit einem Beschichtungsautomaten. Da die Beschichtung nicht exakt bis zur Rahmeninnenseite erzeugt werden kann, muß die Restfläche nachträglich mit Siebfüller abgedichtet werden. Nunmehr wird die beschichtete Fläche mittels einer dem Druckbild entsprechenden Kopiervorlage (Film) belichtet. Die nicht belichteten Druckbildbereiche werden ausgewaschen. Nach dem Trocknen der Schablone erfolgt das Retuschieren sowie das Abdecken der Ränder mit Siebfüller.

Für bestimmte Einsatzgebiete ist es bekannt, bei Kunststoffnetzen durch eine chemische Behandlung der Oberfläche an dieser Palladiumkeime anzusiedeln und die Filamente zu metallisieren. Diese chemischen Behandlungsprozesse verlaufen über mehrere Stufen und sind in ihren Zusammensetzungen und Abläufen auf das jeweilige Kunststoffmaterial abzustimmen. Einschränkungen bei der Werkstoffauswahl sind aufgrund von schlechten oder ungeeigneten Materialien vorgegeben. An die bekannten teueren Vorbehandlungen können teuere chemische Metallabscheidungsprozesse anschließen; wegen ihrer ungenügenden Leitfähigkeit läßt sich die vorbehandelte Kunststoffgewebeoberfläche nicht direkt mit einer galvanischen Metallabscheidung überziehen.

Die US-A-1 934 643 aus dem Jahre 1930 beschreibt ein Gewebe aus elektrisch leitendem Werkstoff, dessen Oberfläche mit einer nichtmetallischen Deckschicht oder einer Deckschicht aus reinem Metall oder einer Legierung, vor allem mit Nickel oder Chrom, auf dem Wege des Spritzens, Plattierens bzw. eines chemischen oder galvanischen Prozesses versehen wird.

Der US-A-4 042 466 ist ein Verfahren zum Herstellen einer für den Einsatz als Siebdruckschablone aus einem textilen Gewebe gefertigten Gewebebahn zu entnehmen, welch letztere mit einer metallischen Deckschicht versehen ist. Hierzu werden die Kunststofffäden mit einer dünnen Metallschicht aus beispielsweise Kupfer einer Dicke von 1 bis 2 µm als leitende Zwischenschicht überzogen und auf diese eine Nickelschicht von 25 µm aufgalvanisiert.

Schließlich befasst sich auch die DE 32 43 190 A1 mit einem kontinuierlichen Verfahren zum Herstellen metallisierter textiler Flächengebilde, die mit einer elektrisch leitenden Metallschicht überzogen und anschließend galvanisch verstärkt werden. Die erste Metallschicht kann mittels eines nasschemischen, stromlosen Prozessen oder durch Bedampfung aufgebracht werden. Es entsteht ein metallisiertes, textiles Flächengebilde mit nach wie vor textilen Eigenschaften. Ein Verkleben der Maschenkreuzungspunkte ist unerwünscht.

In Kenntnis dieses Standes der Technik hat sich der Erfinder das Ziel gesetzt, das eingangs genannte Verfahren so zu verbessern; dass unter Meidung der bekannten Mängel kostengünstig betriebssichere Gewebebahnen insbesondere für den Einsatz beim Siebdrucken entstehen, höherer Belastung zu einer -- gegenüber dem Stande der Technik -- wesentlich geringeren Dehnung führen sowie sich nicht mehr schieben bzw. verformen lassen. Teuere metallische Gewebe sollen sich durch metallisierte Kunststoffgewebe entsprechender Eigenschaften ersetzen lassen.

Zur Lösung dieser Aufgabe führen die Lehren der unabhängigen Patentansprüche; die Unteransprüche geben günstige Weiterbildungen an.

Erfindungsgemäß wird ein Kunststoffgewebe von beiden Gewebeseiten mehrfach auf dem Wege des Bedampfens oder durch sog. sputtering -- durch Kathodenzerstäubung -- für das Galvanisieren präpariert, also mit einer metallischen Mantelschicht eines Oberflächenwiderstands von 0,2 ohm/2 bis 200 ohm/2 versehen und anschließend galvanisch beschichtet.

Schließlich liegt eine solche Vorbereitung mittels Plasmaspritzen in Vakuum im Rahmen der Erfindung.

Alle Behandlungswerkstoffe sind erfindungsgemäß frei wählbar sowie auf das anschließende Galvanisieren abzustimmen. Bevorzugt wird aber vor allem Nickel wegen seiner chemischen Resistenz; andere hier vorteilhafterweise eingesetzte Stoffe sind Gold, Silber, Kupfer, Stahl oder ein Leichtmetall -- insbesondere Aluminium -- allein oder als Legierung.

Der Bedampfungs-, Sputter-Prozeß oder Spritzprozess wird beidseitig durchgeführt und auch mehrmals wiederholt. Dabei werden Schichtdicken von etwa 5 bis über 200 Nanometer -- vor allem über 50 nm -- erzeugt.

Durch den trockenen Verfahrensschritt des Aufdampfens, der Kathodenzerstäubung -- also des erwähnten Sputterns -- oder Plasmaspritzen in Vakuum wird die elektrische Leitfähigkeit des Gewebes hergestellt.

Die mechanischen Eigenschaften des metallisierten Gewebes werden überwiegend durch die Galvanisierung bestimmt; die Dehnung wird bei erhöhter Festigkeit des Gewebes markant reduziert sowie -- unabhängig von der Art der Ausgangsgewebe -- die Schiebefestigkeit des Gewebes außerordentlich erhöht. Die metallisierenden Substanzen tragen vor allem zur Festigkeit an den Bindungsstellen des Gewebes aus Kunststoff-Grundwerkstoffen bei und bilden eine leitfähige Oberfläche. So wird es möglich, teuere metallische Gewebe durch metallisierte Kunststoffgewebe mit ähnlichen Eigenschaften zu ersetzen.

Als Basis für die -- fertig konfektionierte und mit Beschichtung versehene -- Siebdruckform wird also ein metallisiertes Kunststoff-Gewebe eingesetzt, bevorzugt mit einem Metallüberzug aus Nickel wegen dessen allgemeiner Festigkeit. Die metallische Oberfläche der Siebdruckplatte reduziert den Verschleiß der Schablone, wodurch mit letzterer sehr hohe Druck-Auflagen realisierbar werden. Die leitfähige Oberfläche der Siebdruckplatte verhindert statische Aufladungen. Einschränkungen bezüglich Bedruckstoffen oder Farben aufgrund von Statik-Problemen können praktisch ausgeschlossen werden.

Das erfindungsgemäße metallisierte Kunststoffgewebe gewährleistet minimalste Dehnungen bei einer ausreichenden Grundfestigkeit und bewirkt, daß kaum meßbare Passerdifferenzen an der Schablone vorhanden sind, unabhängig vom eingestellten Spannzug.

Die vollflächige Beschichtung des begrenzt flexiblen metallisierten Gewebes bewirkt eine hohe, reproduzierbare Schablonenqualität mit exzellenter Randschärfe und exakter Farbdosierung. Eine allenfalls aufgebrachte Schutzfolie vermindert Fehlmanipulationen, die eine Einbuße der Beschichtungsqualität hervorrufen könnten. Da die Beschichtung an der endlosen Geweberolle vorgenommen wird, entfallen Abdeckarbeiten, wie sie heute üblich sind.

Zusammenfassend ergeben sich die folgenden Vorteile:
* Die metallische Bedampfung, die Sputterung bzw. das Plasmaspritzen in Vakuum von Geweben -- vor allem Kunststoffgeweben -- erfolgt kostengünstig sowie kontinuierlich und schafft eine leitende Mantelschicht als Grundlage für eine an-schließende galvanische Metallisierung, ohne daß Neben- oder Abfallprodukte entstehen, die einer Entsorgung zugeführt werden müßten;
* ohne spezielle Prozeßanpassung können für die metallische Bedampfung oder Besputterung beliebige Kunststoff-Grundmaterialien eingesetzt werden, beispielsweise PET, PA, PE, HPPE od.dgl.;
* die Behandlungsmaterialien sind ebenfalls praktisch frei wählbar und können somit z.B. auf einen anschließenden Galvanisierungsprozeß abgestimmt werden;
* die in ihrer Auftragsdicke frei bestimmbare galvanische Metallabscheidung kann direkt auf die Mantelschicht erfolgen;
* die so entstehenden metallisierten Kunststoff-gewebe weisen eine wesentlich geringere Dehnung bei höherer Belastbarkeit auf und bieten somit ähnliche Dehn- bzw. Belastungseigenschaften wie Stahlgewebe;
* die Maschen des Gewebes lassen sich dank der Metallisierung nicht mehr schieben bzw. verformen, d.h. Zug in einer Fadenrichtung führt nicht zu einer Deformation des Gewebes - sehr offenmaschige Gewebe behalten ihre Maschengeometrie bei mechanischer Beanspruchung bei.

Zwar dient die Erfindung vor allem zum Erzeugen einer Siebdruckschablone, jedoch können auch Gewebe für andere Einsätze in der beschriebenen Art behandelt werden, insbesondere Filtergewebe oder Flächenelemente zur Abschirmung im Bereich der Elektronik.

Weitere Vorteile, Merkmale und Einzelheiten der Erfindung ergeben sich aus der nachfolgenden Beschreibung eines bevorzugten Ausführungsbeispieles sowie anhand der Zeichnung; diese zeigt jeweils schematisch in
- Fig. 1:: einen Querschnitt durch ein Gewebe;
- Fig. 2:: eine Schrägsicht auf einen vergrößerten Teil des Gewebes;
- Fig. 3:: einen vergrößerten Ausschnitt aus Fig. 2 mit Schrägsicht auf eine Bindung zweier sich kreuzender Fäden.

Ein Gewebe 10 zum Herstellen von Siebdruckschablonen ist aus sich kreuzenden Kettfäden 12 und Schußfäden 14 erzeugt, nach Fig. 1 in sog. Leinwand-Bindung, bei der zu einem Rapport -- einer durch eine bestimmte Anzahl von Bindungsstellen 16 festgelegte Wiederholungseinheit -- je zwei Kettfäden 12 und zwei Schußfäden 14 gehören. Diese Fäden 12, 14 können aus beliebigen Kunststoff-Grundmaterialien bestehen, etwa aus Polyamid (PA), Polyethylen (PE), Polyethylenterephtalat (PET) od.dgl. mehr.

Das Kunststoffgewebe 10 wird als Rolle kontinuierlich einem Bedampfungsprozeß unterworfen, wobei die maximale Bahnlänge durch den höchstmöglichen Wickeldurchmesser in der Bedampfungsanlage bestimmt wird.

Als Bedampfungswerkstoff werden beispielsweise Gold, Silber, Kupfer, Nickel, Stahl, Aluminium od.dgl. Edel-, Bunt-, Schwer- oder Leichtmetalle -- jeweils allein oder in Kombination -- eingesetzt und zwar in Abstimmung auf die nachfolgende Galvanisierung.

Der Bedampfungs- oder Sputtervorgang -- gegebenenfalls auch ein Plasmaauftrag in Vakuum --- wird beidseitig durchgeführt und für besondere Anforderungen gegebenenfalls mehrmals wiederholt. Dabei entsteht um den Faden 12, 14 als jeweiligem Kunststoffkern -- der in Fig. 2,3 der besseren Übersicht wegen im Unterschied zum Kett- und Schußfaden 12, 14 mit 12ₐ und 14ₐ bezeichnet ist -- eines Durchmessers a von beispielsweise 15 µm bis 100 µm eine in Fig. 3 verdeutlichte Mantelschicht 18 einer Schichtdicke b von etwa 50 bis über 200 nm, die je nach Gewebetyp und Bedampfungsart Oberflächenwiderstände von unter 0,5 ohm/2 bis über 100 ohm/2 aufweisen können.

Dieser trockene Beschichtungsvorgang kann zudem im Bereich jeder Bindung 16 zu Werkstoffansammlungen führen, von denen eine in Fig. 3 zwischen den sich kreuzenden Fäden 12, 14 bei 20 angedeutet ist.

Auf dem in beschriebener Weise durch Bedampfung vorbereiteten Kunststoffgewebe kann nun eine direkte galvanische Metallabscheidung vorgenommen werden. Dabei mögen wiederum beliebige Metalle eingesetzt werden wie etwa Cu, Ni od.dgl..

Bedampfungswerkstoff und Schichtdicke sind auf den anschließenden Galvanikprozeß abzustimmen, um zu vermeiden, daß die Mantelschicht 18 durch das Galvanikbad abgebaut wird, wodurch bei größeren Expositionszeiten die Leitfähigkeit der Bedampfung reduziert oder eliminiert würde. Kombinationen für eine galvanische Metallisierung sind u.a.:
* eine Cu-Bedampfung mit einem Oberflächenwiderstand von etwa 0,5 bis 1 ohm/2 für eine anschließende galvanische Vernickelung oder
* eine Stahl-Bedampfung mit einem Oberflächenwiderstand von etwa 0,4 ohm/2 bis 10 ohm/2 für eine folgende galvanische Vernickelung.

Die galvanische Metallisierung kann als kontinuierlicher Prozeß bei praktisch beliebiger Rollenlänge durchgeführt werden und führt zu einem geschlossenen Metallüberzug 22 wählbarer Schichtdicke e -- von bevorzugt 2 µm bis 20 µm und mehr -- über das gesamte Gewebe 10; dieser Metallüberzug 22 sorgt sowohl für eine hohe mechanische Stabilität, vor allem Schiebefestigkeit, als auch für eine chemische Resistenz des metallisierten Gewebes 10; dessen Festigkeit wird -- wie gesagt -- bei deutlicher Verminderung der Dehnfähigkeit erheblich erhöht.

## Patentansprüche

1. Verfahren zum Herstellen einer Gewebebahn, insbesondere für den Einsatz als Siebdruckform, aus einem nicht metallischen Gewebe (10), das mit einer Mantelschicht (18) versehen und anschließend mit einem Metallüberzug (22) galvanisch beschichtet wird, dadurch gekennzeichnet, dass ein Kunststoffgewebe (10) von beiden Gewebeseiten mehrfach auf dem Wege des Bedampfens oder der Kathodenzerstäubung mit der metallischen Mantelschicht (18) eines Oberflächenwiderstandes von etwa 0,2 ohm/2 bis 200 ohm/2 versehen und anschließend galvanisch beschichtet wird.

2. Verfahren zum Herstellen einer Gewebebahn, insbesondere für den Einsatz als Siebdruckform, aus einem nicht metallischen Gewebe (10), das mit einer Mantelschicht (18) versehen und anschließend mit einem Metallüberzug (22) galvanisch beschichtet wird, dadurch gekennzeichnet dass ein Kunststoffgewebe (10) in Vakuum auf dem Wege des Plasmaspritzens durch beidseitiges Plasmaspritzen mit der metallischen Mantelschicht (18) eines Oberflächenwiderstandes von etwa 0,2 ohm/2 bis 200 ohm/2 versehen und dann galvanisch beschichtet wird.

3. Verfahren nach Anspruch 1 oder 2, gekennzeichnet durch eine Behandlung der sich kreuzenden Stränge oder Kunststoffäden (12, 14) des Gewebes (10) mit Kupfer und anschließende galvanische Vernickelung, wobei in der Mantelschicht (18) ein Oberflächenwiderstand von etwa 0,5 bis 1 ohm/2 erzeugt wird.

4. Verfahren nach Anspruch 1 oder 2, gekennzeichnet durch eine Behandlung der sich kreuzenden Stränge oder Kunststoffäden (12,14) des Gewebes (10) mit Stahlwerkstoff und anschließende galvanische Vernickelung, wobei in der Mantelschicht (18) ein Oberflächenwiderstand von etwa 0,4 ohm/2 bis 10 ohm/2 erzeugt wird.

5. Verfahren nach Anspruch 1 oder 2, gekennzeichnet durch einen Gehalt an Gold, Silber, Nickel bzw. Kupfer, insbesondere in Reinstform der Elemente, im Behandlungswerkstoff für die Mantelschicht (18).

6. Verfahren nach Anspruch 1 oder 2, gekennzeichnet durch ein Gehalt an Nickel, Chrom, Stahl oder Aluminium im Behandlungswerkstoff für die Mantelschicht (18).

7. Verfahren nach einem der Ansprüche 1 bis 6, dadurch gekennzeichnet, dass die Mantelschicht (18) mit einer Schichtdicke (b) von etwa 5 bis über 200 Nanometer, insbesondere von 50 nm bis 200 nm erzeugt, wird.

8. Verfahren nach einem der Ansprüche 1 bis 7, gekennzeichnet durch einen die Mantelschicht (18) umfangenden, galvanisch erzeugten Metallüberzug (22) einer Schichtdicke (e) von etwa 2 µm bis über 20 µm, wobei als Metallüberzug insbesondere Nickel aufgalvanisiert wird.

9. Gewebe (10) aus sich kreuzenden nicht metallischen Strängen (12,14), insbesondere Siebdruckgewebe, das nach einem der voraufgehenden Ansprüche hergestellt ist, dadurch gekennzeichnet, dass die Stränge oder Kunststoffäden (12, 14) des Gewebes (10) mit einer beidseits und mehrfach aufgedampften, gesputterten oder gespritzten Mantelschicht (18) eines Oberflächenwiderstands von etwa 0,2 ohm/2 bis 200 ohm/2 überzogen sind, die ihrerseits von einem Metallüberzug (22) überdeckt ist, wobei die Mantelschicht aus zumindest einem metallischen Werkstoff besteht.

10. Gewebe nach Anspruch 9, dadurch gekennzeichnet, daß die Mantelschicht (18) Gold, Silber, Nickel, Kupfer, Chrom, Stahl und/oder Leichtmetall oder Stahlwerkstoff enthält.

11. Gewebe nach Anspruch 9 oder 10, gekennzeichnet durch eine Dicke (b) der Mantelschicht (18) zwischen etwa 5 und über 200 Nanometer, insbesondere 50 bis 200 Nanometer.

12. Gewebe nach einem der Ansprüche 9 bis 11, dadurch gekennzeichnet, daß der galvanisch erzeugte Metallüberzug (22) der Mantelschicht (18) eine Schichtdicke (e) von etwa 2 µm bis über 20 µm aufweist.

13. Gewebe nach einem der Ansprüche 9 bis 12 für den Einsatz als Filtergewebe.

14. Gewebe nach einem der Ansprüche 9 bis 12 zur Abschirmung im Bereich der Elektronik.

## Claims

1. Method for the production of a fabric web, in particular for use as a screen printing forme, from a non-metallic fabric (10) which is provided with a covering layer (18) and is then electroplated with a metal coating (22), characterised in that a plastic fabric (10) is provided repeatedly on both sides with the metallic covering layer (18) having a surface resistance of approximately 0.2 ohm/2 to 200 ohm/2 by metallisation or cathodic sputtering and is then electroplated.

2. Method for the production of a fabric web, in particular for use as a screen printing forme, from a non-metallic fabric (10) which is provided with a covering layer (18) and is then electroplated with a metal coating (22), characterised in that a plastic fabric (10) is provided on both sides with the metallic covering layer (18) having a surface resistance of approximately 0.2 ohm/2 to 200 ohm/2 in vacuo by plasma spraying and is then electroplated.

3. Method according to claim 1 or claim 2, characterised in that the intersecting strands or plastic threads (12, 14) of the fabric (10) are treated with copper and then nickel-plated, a surface resistance of approximately 0.5 to 1 ohm/2 being produced in the covering layer (18).

4. Method according to claim 1 or claim 2, characterised in that the intersecting strands or plastic threads (12, 14) of the fabric (10) are treated with steel material and then nickel-plated, a surface resistance of approximately 0.4 ohm/2 to 10 ohm/2 being produced in the covering layer (18).

5. Method according to claim 1 or claim 2, characterised in that the treatment material for the covering layer (18) contains gold, silver, nickel or copper, in particular in the high-purity form of the elements.

6. Process according to claim 1 or claim 2, characterised in that the treatment material for the covering layer (18) contains nickel, chromium, steel or aluminium.

7. Method according to one of claims 1 to 6, characterised in that the covering layer (18) is produced with a layer thickness (b) of approximately 5 to more than 200 nanometres, in particular from 50 nm to 200 nm.

8. Method according to one of claims 1 to 7, characterised by a metal coating (22) surrounding the covering layer (18) produced by electroplating and having a layer thickness (e) of approximately 2 µm to more than 20 µm, in particular nickel being electroplated on as the metal coating.

9. Fabric (10) consisting of intersecting non-metallic strands (12, 14), in particular a screen printing fabric, produced according to one of the preceding claims, characterised in that the strands or plastic threads (12, 14) of the fabric (10) are coated with a covering layer (18) having a surface resistance of approximately 0.2 ohm/2 to 200 ohm/2 vapour-deposited, sputtered or sprayed on repeatedly on both sides, this in turn being covered by a metal coating (22), the covering layer consisting of at least one metallic material.

10. Fabric according to claim 9, characterised in that the covering layer (18) contains gold, silver, nickel, copper, chromium, steel and/or light metal or steel material.

11. Fabric according to claim 9 or claim 10, characterised in that the covering layer (18) has a thickness (b) of between approximately 5 and more than 200 nanometres, in particular 50 to 200 nanometres.

12. Fabric according to one of claims 9 to 11, characterised in that the metal coating (22) of the covering layer (18) produced by electroplating has a layer thickness (e) of approximately 2 µm to more than 20 µm.

13. Fabric according to one of claims 9 to 12 for use as a filter fabric.

14. Fabric according to one of claims 9 to 12 for screening in the field of electronics.

## Revendications

1. Procédé de fabrication d'une bande de tissu, en particulier pour utilisation comme cliché d'impression sérigraphique, en un tissu (10) non métallique, pourvu d'une couche d'enveloppe (18) et revêtu ensuite d'un revêtement métallique (22) appliqué par voie galvanique, caractérisé en ce qu'un tissu en matière synthétique (10) est enduit, sur les deux faces du tissu, à plusieurs reprises, par évaporation ou pulvérisation cathodique, par la couche d'enveloppe (18) métallique ayant une résistance de surface d'environ 0,2 ohm/2 à 200 ohms/2, et est ensuite pourvu d'un revêtement galvanique.

2. Procédé de fabrication d'une bande de tissu, en particulier pour l'utilisation comme cliché d'impression sérigraphique, à partir d'un tissu (10) non métallique pourvu d'une couche d'enveloppe (18) et revêtu ensuite, par voie galvanique, d'un revêtement métallique (22), caractérisé en ce qu'un tissu en matière synthétique (10) est revêtu sous vide, lors de la pulvérisation au plasma, par une projection au plasma, pratiquée des deux côtés, par la couche d'enveloppe (18) métallique ayant une résistance de surface d'environ 0,2 ohm/2 à 200 ohms/2, et est ensuite pourvu d'un revêtement galvanique.

3. Procédé selon la revendication 1 ou 2, caractérisé par un traitement des brins ou des fils de matière synthétique (12, 14) du tissu (10) qui se croisent, avec du cuivre, suivi d'un nickelage galvanique, une résistance de surface d'environ 0,5 à 1 ohm/2 étant obtenue dans la couche d'enveloppe (18).

4. Procédé selon la revendication 1 ou 2, caractérisé par un traitement des brins ou des fils de matière synthétique (12, 14) du tissu (10) qui se croisent, avec un matériau à base d'acier suivi d'un nickelage galvanique, une résistance de surface d'environ 0,4 ohm/2 à 10 ohms/2 étant obtenue dans la couche d'enveloppe (18).

5. Procédé selon la revendication 1 ou 2, caractérisé par une teneur en or, en argent, en nickel ou en cuivre, en particulier sous la forme la plus pure des éléments, dans le matériau de traitement prévu pour la couche d'enveloppe (18).

6. Procédé selon la revendication 1 ou 2, caractérisé par une teneur en nickel, en chrome, en acier ou en aluminium dans le matériau de traitement pour la couche d'enveloppe (18).

7. Procédé selon l'une des revendications 1 à 6, caractérisé en ce que la couche d'enveloppe (18) est pourvue d'une épaisseur de couche (b) d'environ 5 à plus de 200 nanomètres, en particulier de 50 nm à 200 nm.

8. Procédé selon l'une des revendications 1 à 7, caractérisé par un revêtement métallique (22) entourant la couche d'enveloppe (18), produit par voie galvanique, ayant une épaisseur de couche (e) d'environ 2 µm à plus de 20 µm, du nickel étant en particulier appliqué par galvanisation en tant que revêtement métallique.

9. Tissu (10), constitué de brins (12, 14) non métalliques se croisant, en particulier tissu pour cliché d'impression sérigraphique, fabriqué selon l'une des revendications précédentes, caractérisé en ce que les brins ou les fils de matière synthétique (12, 14) du tissu (10) sont revêtus d'une couche d'enveloppe (18) appliquée sur les deux faces, et à plusieurs reprises, par évaporation, pulvérisation cathodique ou projection, et ayant une résistance de surface d'environ 0,2 ohm/2 à 200 ohm/2, couche qui, de son côté, est recouverte par un revêtement métallique (22), la couche d'enveloppe étant constituée d'au moins un matériau métallique.

10. Tissu selon la revendication 9, caractérisé en ce que la couche d'enveloppe (18) contient de l'or, de l'argent, du nickel, du cuivre, du chrome, de l'acier et/ou un métal léger ou un matériau à base d'acier.

11. Tissu selon la revendication 9 ou 10, caractérisé par une épaisseur (b) de la couche d'enveloppe (18) comprise entre environ 5 et plus de 200 nanomètres, en particulier de 50 à 200 nanomètres.

12. Tissu selon l'une des revendications 9 à 11, caractérisé en ce que le revêtement métallique (22), produit par voie galvanique, de la couche d'enveloppe (18), présente une épaisseur de couche (e) d'environ 2 µm jusqu'à plus de 20 µm.

13. Tissu selon l'une des revendications 9 à 12, destiné à être utilisé comme tissu filtrant.

14. Tissu selon l'une des revendications 9 à 12, pour assurer l'isolation ou l'écrantage, dans le domaine de l'électronique.
